# EUROPÄISCHE PATENTSCHRIFT

(11) **EP 0 210 359 B1**
(45) Veröffentlichungstag und Bekanntmachung des Hinweises auf die Patenterteilung: **20.09.1989**
(21) Anmeldenummer: 86106735.3
(22) Anmeldetag: 16.05.1986
(51) Int. Cl.: C22C 21/00, C22C 1/04

(54) **Aluminiumlegierung für die Herstellung von Pulver mit erhöhter Warmfestigkeit**
Aluminium alloy for the manufacture of a powder having an increased heat resistance
Alliage d'aluminium pour la fabrication de poudre présentant des propriétés accrues de résistance à la chaleur

(30) Priorität: 26.06.1985 CH 2713/85
(43) Veröffentlichungstag der Anmeldung: 04.02.1987
(73) Patentinhaber: BBC Brown Boveri AG, CH-5401 Baden (CH)
(72) Erfinder: Couper, Malcolm James, Dr., CH-5400 Ennetbaden (CH)

(56) Entgegenhaltungen:
- CH-A- 216 204
- CORROSION SCIENCE, Band 22, Nr. 4, 1982, Seiten 283-304, Pergamon Press Ltd., GB; P. NISKANEN et al.: "Corrosion of aluminum alloys containing lithium"

## Beschreibung

Die Erfindung geht aus von einer Aluminiumlegierung für die Herstellung von Pulver mit erhöhter Warmfestigkeit nach der Gattung des Oberbegriffs des Anspruchs 1.

Aus der Pulvermetallurgie ist bekannt, dass die Eigenschaften von gepressten und gesinterten bzw. heissgepressten Körpern aus Aluminiumlegierungen weitgehend durch die Eigenschaften des verwendeten Pulvers bestimmt werden. Neben der chemischen Zusammensetzung spielen Partikelgrösse und Mikrostruktur eine wesentliche Rolle. Letztere beiden hängen nun wiederum wesentlich von der Abkühlungsgeschwindigkeit ab. Diese sollte so hoch wie möglich sein. Um zu höheren Warmfestigkeiten von Körpern aus Aluminiumlegierung zu gelangen sind schon verschiedene Verfahren und Werkstoffzusammensetzungen vorgeschlagen worden. Durch hohe Abkühlgeschwindigkeiten werden Seigerungen vermieden und die Löslichkeitsgrenze für Legierungselemente erhöht, so dass durch geeignete Warmbehandlung oder thermomechanische Behandlung feinere Ausscheidungen mit höheren Festigkeitswerten erzielt werden können. Ausserdem besteht die Möglichkeit der Bildung vorteilhafter metastabiler Phasen, die sich unter konventionellen Abkühlungsbedingungen nicht einstellen lassen. Weitere günstige Eigenschaften, die sich durch hohe Abkühlungsgeschwindigkeiten erzielen lassen, sind erhöhter Korrosionswiderstand und bessere Zähigkeit der Legierungen.

Durch Zulegieren von Schwermetallen wird im allgemeinen die Dichte sowie andere physikalische Eigenschaften in ungünstiger Weise beeinflusst. Es ist daher vor allem für Anwendungen im Flugzeugbau vor einiger Zeit vorgeschlagen worden, im Zuge der konventionellen Herstellung das Element Lithium als wesentlichen Legierungsbestandteil zu benutzen. Dadurch kann die Dichte der Legierung herabgesetzt, deren Elastizitätsmodul dagegen erhöht werden, was für die Verwendung als Konstruktionsmaterial von Vorteil ist (Vergl. E. S. Balmuth & R. Schmidt, 1981, « A Perspective on the Development of Aluminium-Lithium Alloys », Proceedings of the 1st Int. Aluminium-Lithium Conf., ed. T. H. Sanders and E. A. Starke, Jr., p. 69-88). Derartige Legierungen ermangeln jedoch der für viele Verwendungszwecke geforderten Zähigkeit und Dehnbarkeit. Diese Problematik wurde eingehend diskutiert und führte auf Legierungen mit weiteren Zusätzen (Vergl. E. A. Starke, T. H. Sanders, Jr. & I. G. Palmer, 1981, « New Approaches to Alloy Development in the AI-Li System _{"}, J. of Metals, 33, No. 9, p. 24-32). Entsprechend den spezifischen Anforderungen wurden weitere Legierungssysteme entwickelt (Vergl. F. W. Gayle & J. B. Vander Sande, 1984, « Composite Precipitates in an AI-Li-Zr Alloy », Scripta Met., 18, p. 473-478 ; B. Noble, S. J. Harris & K. Harlow, 1984, « Mechanical Properties of AI-Li-Mg Alloys at Elevated Temperature », Proc. 2nd Int. Aluminium-Lithium Conference, ed. T. H. Sanders & E. A. Starke, p. 65-78 ; I. G. Palmer et al., 1984, « Effect of Processing Variables on Two AI-Li-Cu-Mg-Zr Alloys ». ibid., p. 91-110).

Obwohl zur Zeit beachtliche Resultate, insbesondere erhöhte Warmfestigkeit im Temperaturbereich von 250 bis 300 °C erreicht werden konnten, lassen die Eigenschaften der bisher vorgeschlagenen pulvermetallurgisch hergestellten Werkstücke noch zu wünschen übrig. Die gilt insbesondere für die Warmfestigkeit, die Duktilität und die Ermüdungsfestigkeit im Temperaturbereich von Raumtemperatur bis ca. 250 °C. Diese Legierungen weisen ausserdem im allgemeinen Dichten auf, die um ca. 10 % über denjenigen konventioneller Aluminiumlegierungen liegen. Andererseits haben Legierungen mit niedriger Dichte praktisch keine Warmfestigkeit.

Es besteht daher ein grosses Bedürfnis nach weiterhin verbesserten Legierungen zur Herstellung von geeigneten Pulvern, insbesondere von solchen mit niedriger Dichte.

Der Erfindung liegt die Aufgabe zugrunde, Aluminiumlegierungen anzugeben, die sich für die Herstellung von Pulvern mit erhöhter Warmfestigkeit und verbesserten mechanischen und Gefügeeigenschaften bei gleichzeitig niedriger Dichte gut eignen. Es sollen insbesondere Zusammensetzungen angestrebt werden, welche unter den vorgeschlagenen Abkühlungsbedingungen als feine Dispersoide wirkende, stabile intermetallische Verbindungen bilden.

Diese Aufgabe wird durch die im kennzeichnenden Teil der Ansprüche 1 und 6 angegebenen Merkmale gelöst.

Die Erfindung wird anhand der nachfolgenden Ausführungsbeispiele beschrieben.

### Ausführungsbeispiel 1

Es wurde eine Legierung der nachfolgenden nominellen Zusammensetzung hergestellt:

Bei der Erschmelzung der Legierung wurde von entsprechenden Mengen von Vorlegierungen mit 10 Gew.-% Li, 10 Gew.-% Fe und 5 Gew.-% Zr ausgegangen. Diese Aluminium-Vorlegierungen wurden in einem Induktionsofen im Tonerdetiegel unter Vakuum geschmolzen und die Schmelze direkt in eine Kupferkokille abgegossen. Die totale Masse des Gussbarrens betrug 1 kg. 300 g dieses Barrens wurden in einer Vorrichtung induktiv geschmolzen und als Strahl unter hohem Druck in erster Gasphase gegen den Umfang einer mit 10 m/s Umfangsgeschwindigkeit vorliegenden, gekühlten Kupferscheibe geschleudert (sogenanntes « melt-spinning "-Verfahren). Durch die hohe Abkühlungsgeschwindigkeit wurde ein ultra-feinkörniges Band von ca. 40 µm Dicke erzeugt. Das Band wurde zerstossen und zu feinkörnigem Pulver zermahlen. Daraufhin wurde eine zylindrische Kapsel aus duktilem Aluminiumblech von 50 mm Durchmesser und 60 mm Höhe mit dem Pulver gefüllt, evakuiert und verschweisst. Dann wurde die gefüllte Kapsel bei 400 °C unter einem Druck von 250 MPa zur vollen theoretischen Dichte heissgepresst. Die Kapsel wurde durch mechanische Bearbeitung entfernt und der gepresste Körper als Pressbolzen von 36 mm Durchmesser in eine Strangpresse mit einem Reduktionsverhältnis von 30:1 1 eingesetzt und bei 400 °C zu einem Stab von 6,5 mm Durchmesser verpresst.

Aus dem Stab wurden Probekörper zur Untersuchung der physikalischen und mechanischen Eigenschaften herausgearbeitet. Ein Probekörper wurde einer Wärmebehandlung bei 400 °C während 2 h unterworfen. Die danach festgestellte Vickershärte bei Raumtemperatur betrug 180 (HV). Bei einer Dichte von nur 2,85 g/cm³ erwies sich die Zugfestigkeit und Streckgrenze durchweg um 50 bis 80 % höher als diejenige vergleichbarer konventioneller Legierungen.

### Ausführungsbeispiel 2

Gemäss Beispiel 1 wurde folgende Legierung erschmolzen :

Die sukzessive Weiterverarbeitung zu einem Band, einem Pulver und einem stranggepressten Stab erfolgte genau gleich, wie in Beispiel 1 beschrieben. Die ursprüngliche Vickershärte bei Raumtemperatur betrug 200 (HV), nach einer Wärmebehandlung bei 400 °C/2 noch 180 (HV). Dies lässt erkennen, dass eine ausgezeichnete Temperaturbeständigkeit erreicht wurde, welche auf eine hohe Warmfestigkeit schliessen lässt.

### Ausführungsbeispiel 3

Es wurde eine Legierung der nachfolgenden nominellen Zusammensetzung hergestellt :

Die Legierung wurde aus entsprechenden AI/Li-, AI/Cr- und AI/Zr-Vorlegierungen erschmolzen und ähnlich Beispiel 1 zu einem Barren vergossen. Der Barren wurde erneut aufgeschmolzen und auf eine Giesstemperatur von 1 100 °C gebracht. Nun wurde die Schmelze unter Inertgasatmosphäre von 6 MPa Druck zu einem Pulver von durchschnittlich 30 µm Partikeldurchmesser zerstäubt.

Das auf diese Weise erzeugte Pulver wurde in eine Aluminiumdose eingefüllt, welche daraufhin evakuiert und vakuumdicht verschlossen wurde.

Aehnlich Beispiel 1 wurde der Körper verdichtet und heissgepresst. Nach Abdrehen des den Mantel bildenden Dosenteils wurde der Presskörper auf eine Temperatur von 450 °C erwärmt und mit einem Reduktionsverhältnis von 30 : bei dieser Temperatur zu einem Rundstab stranggepresst.

Die gesamte Pulververarbeitung erfolgte unter Schutzgasatmosphäre.

Aus dem Stab herausgearbeitete Probekörper ergaben eine Dichte von 2,80 g/cm³. Nach einer Wärmebehandlung bei 400 °C während einer Dauer von 2 h betrug die Vickershärte bei Raumtemperatur 170 (HV), nach einer weiteren Wärmebehandlung bei der gleichen Temperatur während zusätzlichen 50 h noch immer 160 (HV). Dies lässt auf eine grosse thermische Stabilität des Gefüges schliessen. Die Verbesserung der Festigkeitswerte gegenüber konventionellen Legierungen gleicher Dichte betrug ca. 100 %.

Die Erfindung ist nicht auf die Ausführungsbeispiele beschränkt. Grundsätzlich kann die Aluminiumlegierung aus 1,5 bis 5 Gew.-% Li, 4 bis 11 Gew.-% Fe sowie 1 bis 6 Gew.-% mindestens eines der Elemente Mo, V, Zr, Rest AI oder aus 1,5 bis 5 Gew.-% Li, 4 bis 7 Gew.-% Cr sowie 1 bis 4 Gew.-% mindestens eines der Elemente V, Mn, Zr, Rest AI bestehen, wobei sie mindestens 15 Gew.-% der Phase AI₃Li und ausserdem mindestens 2,6 Gew.-% der Phase AI₃Zr oder der entsprechenden intermetallischen Verbindungen des AI mit V oder Mo bzw. mit V oder Mn als fein verteiltes Dispersoid von höchstens 0,1 µm Partikeldurchmesser enthält.

Bevorzugte Aluminiumlegierungen bestehen aus :
1,5 bis 4,5 Gew.-% Li, 5 bis 10 Gew.-% Fe und mindestens einem der Elemente Mo, V, Zr in einem Höchstgehalt von je 2 Gew.-%, Rest Al, wobei der totale Gehalt dieser 3 letzteren Elemente 4 Gew.-% nicht überschreitet.

Oder:
1,5 bis 4,5 Gew.-% Li, 4 bis 7 Gew.-% Fe und mindestens einem der Elemente Zr, Mo in einem Höchstgehalt von je 2 Gew.-%, wobei der totale Gehalt dieser 2 letzteren Elemente 4 Gew.-% nicht überschreitet.

Die Aluminiumlegierungen weisen einen verhältnismässig grossen Volumenanteil an Phasen - insbesondere intermetallische Verbindungen - auf, die sich bei konventionellen Herstellungsmethoden nicht erzeugen lassen. Diese, als Dispersoide wirkende Partikei sind hauptsächlich für die hervorragenden Eigenschaften der Legierungen verantwortlich.

## Patentansprüche

1. Aluminiumlegierung für die Herstellung von Pulver mit erhöhter Warmfestigkeit, dadurch gekennzeichnet, dass sie aus 1,5 bis 5 Gew.-% U, 4 bis 11 Gew.-% Fe sowie 1 bis 6 Gew.-% mindestens eines der Elemente Mo, V, Zr, Rest AI besteht und dass sie mindestens 15 Gew.-% der Phase AI₃Li und ausserdem mindestens 2,6 Gew.- % der Phase AI₃Zr oder der entsprechenden intermetallischen Verbindungen des AI mit Mo, V als fein verteiltes Dispersoid von höchstens 0,1 ₁1m Partikeldurchmesser enthält.

2. Aluminiumlegierung nach Anspruch 1, dadurch gekennzeichnet, dass sie aus 1,5 bis 4,5 Gew.-% Li, 5 bis 10 Gew.-% Fe und mindestens einem der Elemente Mo, V, Zr in einem Höchstgehalt von je 2 Gew.-%, Rest AI besteht, wobei der - totale Gehalt dieser 3 letzteren Elemente 4 Gew.- % nicht überschreitet.

3. Aluminiumlegierung nach Anspruch 2, dadurch gekennzeichnet, dass der U-Gehalt 2 Gew.-%, der Fe-Gehalt 8,5 Gew.-% beträgt, und dass 1 Gew.-% Zr vorhanden ist.

4. Aluminiumlegierung nach Anspruch 2, dadurch gekennzeichnet, dass der Li-Gehalt 2,5 Gew.-%, der Fe-Gehalt 8 Gew.-% beträgt, und dass 1 Gew.-% Mo vorhanden ist.

5. Aluminiumlegierung nach Anspruch 1, dadurch gekennzeichnet, dass sie aus 1,5 bis 4,5 Gew.-% Li, 4 bis 7 Gew.-% Fe und mindestens einem der Elemente Zr, Mo in einem Höchstgehalt von je 2 Gew.-% besteht, wobei der totale Gehalt dieser 2 letzteren Elemente 4 Gew.-% nicht überschreitet.

6. Aluminiumlegierung für die Herstellung von Pulver mit erhöhter Warmfestigkeit, dadurch gekennzeichnet, dass sie aus 1,5 bis 5 Gew.-% Li, 4 bis 7 Gew.-% Cr sowie 1 bis 4 Gew.-% mindestens eines der Elemente V, Mn, Zr, Rest AI besteht und dass sie mindestens 15 Gew.-% der Phase AI₃Li und ausserdem mindestens 2,6 Gew.- % der Phase AI₃Zr oder der entsprechenden intermetallischen Verbindungen des AI mit V, Mn als fein verteiltes Dispersoid von höchstens 0,1 µm Partikeldurchmesser enthält.

7: Aluminiumlegierung nach Anspruch 6, dadurch gekennzeichnet, dass der Li-Gehalt 3 Gew.-%, der Cr-Gehalt 5,5 Gew.-% beträgt, und dass 1 Gew.-% Zr vorhanden ist.

## Claims

1. An aluminium alloy for the production of a powder having increased high-temperature strength, characterized in that it consists of 1.5 to 5 % by weight of Li, 4 to 11 % by weight of Fe and 1 to 6 % by weight of at least one of the elements Mo, V or Zr, the remainder being Al, and in that it contains at least 15 % by weight of the phase AI₃Li and also at least 2.6 % by weight of the phase AI₃Zr or of the corresponding intermetallic compounds of the AI with Mo or V as a finely divided dispersoid having a particle diameter of no more than 0.1 pm.

2. An aluminium alloy according to Claim 1, characterized in that it consists of 1.5 to 4.5 % by weight of Li, 5 to 10 % by weight of Fe and at least one of the elements Mo, V or Zr in a maximum content of 2 % by weight each, the remainder being AI, the total content of these 3 last-mentioned elements not exceeding 4 % by weight.

3. An aluminium alloy according to Claim 2, characterized in that the Li content is 2 % by weight and the Fe content is 8.5 % by weight and in that 1 % by weight of Zr is present.

4. An aluminium alloy according to Claim 2, characterized in that the Li content is 2.5 % by weight and the Fe content is 8 % by weight and in that 1 % by weight of Mo is present.

5. An aluminium alloy according to Claim 1, characterized in that it consists of 1.5 to 4.5 % by weight of Li, 4 to 7 % by weight of Fe and at least one of the elements, Zr or Mo in a maximum content of 2 % by weight each, the total content of these 2 last-mentioned elements not exceeding 4 % by weight.

6. An aluminium alloy for the production of a powder having increased high-temperature strength, characterized in that it consists of 1.5 to 5 % by weight of Li, 4 to 7 % by weight of Cr and 1 to 4 % by weight of a least one of the elements V, Mn or Zr, the remainder being Al, and in that it contains at least 15 % by weight of the phase AI₃Li and also at least 2.6 % by weight of the phase AI₃Zr or of the corresponding intermetallic compounds of the AI with V or Mn as a finely distributed dispersoid having a particle diameter of no more than 0.1 µm.

7. An aluminium alloy according to Claim 6, characterized in that the Li content is 3 % by weight and the Cr content is 5.5 % by weight and in that 1 % by weight of Zr is present.

## Revendications

1. Alliage d'aluminium pour la fabrication de poudre présentant une résistance à chaud accrue, caractérisé en ce qu'il se compose, en poids, de 1,5 à 5 % U, de 4 à 11 % Fe ainsi que de 1 à 6 % d'au moins un des éléments Mo, V, Zr, le reste étant AI et en ce qu'il contient au moins 15 % en poids de la phase AI₃U et en outre au moins 2,6 % en poids de la phase AI₃Zr ou des composés intermétalliques correspondants de AI avec Mo, V en qualité de dispersoïde finement réparti avec un diamètre de particules de 0,1 µm au maximum.

2. Alliage d'aluminium suivant la revendication 1, caractérisé en ce qu'il se compose, en poids, de 1,5 à 4,5 % Li, de 5 à 10 % Fe et d'au moins un des éléments Mo, V, Zr en une teneur maximale de 2 % en poids chacun, le reste étant AI, la teneur totale en ces trois derniers éléments ne dépassant pas 4 % en poids.

3. Alliage d'aluminium suivant la revendication 2, caractérisé en ce que la teneur en Li est de 2 % en poids, que la teneur en Fe est de 8,5 % en poids et que 1 % en poids de Zr est présent dans l'alliage.

4. Alliage d'aluminium suivant la revendication 2, caractérisé en ce que la teneur en Li est de 2,5 % en poids, que la teneur en Fe est de 8 % en poids et que 1 % en poids de Mo est présent dans l'alliage.

5. Alliage d'aluminium suivant la revendication 1, caractérisé en ce qu'il se compose, en poids, de 1,5 à 4,5 % Li, de 4 à 7 % Fe et d'au moins un des éléments Zr, Mo en une teneur maximale de 2 % en poids chacun, la teneur totale en ces deux derniers éléments ne dépassant pas 4 % en poids.

6. Alliage d'aluminium pour la fabrication de poudre présentant une résistance à chaud accrue, caractérisé en ce qu'il se compose, en poids, de 1,5 à 5 % Li, de 4 à 7 % Cr ainsi que de 1 à 4 % d'au moins un des éléments V, Mn, Zr, le reste étant AI et en ce qu'il contient au moins 15 % en poids de la phase AI₃Li et en outre au moins 2,6 % en poids de la phase AI₃Zr ou des composés intermétalliques correspondants de AI avec V, Mn en qualité de dispersoïde finement réparti avec un diamètre de particules de 0,1 µm au maximum.

7. Alliage d'aluminium suivant la revendication 6, caractérisé en ce que la teneur en Li est de 3 % en poids, que la teneur en Cr est de 5,5 % en poids et que 1 % en poids de Zr est présent dans l'alliage.
